# EUROPÄISCHE PATENTSCHRIFT

(11) **EP 0 135 901 B1**
(45) Veröffentlichungstag und Bekanntmachung des Hinweises auf die Patenterteilung: **30.11.1988**
(21) Anmeldenummer: 84111015.8
(22) Anmeldetag: 14.09.1984
(51) Int. Cl.: B41M 5/26

(54) **Wärmeempfindliches Aufzeichnungsblatt**
Heat-sensitive registration material
Matériel pour l'enregistrement thermosensible

(30) Priorität: 16.09.1983 JP 169269/83
(43) Veröffentlichungstag der Anmeldung: 03.04.1985
(73) Patentinhaber: JUJO PAPER CO., LTD., Kita-ku Tokyo (JP)
(72) Erfinder: Satake, Toshimi CENTRAL RESEARCH LABORATORY, Kita-ku Tokyo (JP); Minami, Toshiaki CENTRAL RESEARCH LABORATORY, Kita-ku Tokyo (JP); Fujimura, Fumio CENTRAL RESEARCH LABORATORY, Kita-ku Tokyo (JP)
(74) Vertreter: Kinzebach, Werner, Dr.

(56) Entgegenhaltungen:
- FR-A- 2 142 470
- GB-A- 2 033 417
- US-A- 3 772 052
- US-A- 3 871 900
- US-A- 4 147 830

## Beschreibung

Die Erfindung betrifft ein wärmeempfindliches Aufzeichnungsblatt, bei dem das Farbbild und der Weißgrad des Hintergrundes gegenüber den nachteiligen Einwirkungen von Haaröl, Fett, Öl usw. überraschend gut stabilisiert sind.

Ein wärmeempfindliches Aufzeichnungsblatt, bei dem eine in der Wärme stattfindende Farbreaktion zwischen einem basischen farblosen oder schwach gefärbten chromogenen Farbstoff und einem organischen Farbentwicklungsmittel, wie einer phenolischen Substanz oder einer organischen Säure, verwendet wird, ist in den japanischen Patentpublikationen Nr. 4160/1968 und 14039/1970, und in der japanischen Offenlegungsschrift Nr. 27736/1973 beschrieben. Es findet vielfältige praktische Anwendung.

Ein wärmeempfindliches Aufzeichnungsblatt wird im allgemeinen hergestellt, indem man aüf die Oberfläche des Trägers, wie Papier, Film, usw. eine Beschichtungsfarbe aufbringt, die durch Einzelvermahlung und Dispergierung eines farblosen chromogenen Farbstoffs und eines Farbentwicklungsmaterials, phenolischer Substanzen, zu feinen Teilchen, durch Vermischung der erhaltenen Dispersionen und durch Zugabe eines Bindemittels, Füllers, Sensibilisierungsmittels, Gleitmittels und anderer Hilfsmittel erhalten wurde.

Bei Wärmeeinwirkung erfolgt in der Beschichtung eine augenblickliche chemische Umsetzung, welche zu einer Farbbildung führt. Verschiedene klare Farben können je nach Auswahl der spezifischen farblosen chromogenen Farbstoffe erzeugt werden.

Aufgrund seiner Funktion, als Informationsaufzeichnungspapier zu dienen, ist es andererseits unvermeidlich, daß ein wärmeempfindliches Aufzeichnungsblatt mit den Händen von Menschen in Berührung kommt. Da ölige Materialien, wie Haaröl, Schweiß usw. ofters an den Händen und den Fingern von Arbeitern kleben, wird ein wärmeempfindliches Aufzeichnungsblatt häufig durch solche öligen Materialien verschmutzt. Im allgemeinen ist ein wärmeempfindliches Aufzeichnungsblatt nicht genügend stabil gegenüber solchen öligen Materialien. Man beobachtet das Phänomen, daß die Bilddichte des verschmutzten Teils verringert wird oder das Bild verlöscht, und daß die Verschmutzung des Untergrundes eine Verfärbung hervorruft.

Die Ursache für dieses Phänomen ist nicht vollständig klar, man vermutet aber, daß die öligen Materialien die Farbbildungsschicht, die aus einem basischen farblosen chromogenen Farbstoff von feinen Teilchen und einem organischen Farbentwicklungsmittel von feinen Teilchen besteht, oder das Farbbildungsreaktionsprodukt, das aus einem basischen farblosen chromogenen Farbstoff und einem organischen Farbentwicklungsmittel gebildet wird, teilweise auflösen oder destabilisieren.

Wie schon erwähnt wurde, sind die wärmeempfindlichen Aufzeichnungsblätter, in denen 4-Hydroxybenzoesäureester oder 4-Hydroxyphthalsäurediester verwendet werden, in bezug auf die obigen fundamentalen Qualitäten überlegen, aber in bezug auf die Stabilität gegenüber öligen Materialien den bisherigen wärmeempfindlichen Aufzeichnungsblättern, in denen Bisphenolverbindungen als Farbentwicklungsmittel verwendet werden, unterlegen.

Der Erfindung liegt die Aufgabe zugrunde, ein wärmeempfindliches Aufzeichnungsblatt zu schaffen, bei dem das Aufzeichnungsbild gegenüber der Einwirkung öliger Materialien sehr stabil ist.

Diese Aufgabe wird beim erfindungsgemäßen Aufzeichnungsblatt dadurch gelöst, daß es in der Farbbildungsschicht, in der ein basischer farbloser oder schwach farbiger chromogener Farbstoff und ein organisches Farbentwicklungsmittel verwendet werden, mindestens ein Metallsalz einer Nitrobenzoesäure der allgemeinen Formeln (I) oder (11) enthält : worin R,, R₂, R₃ und R₄ gleich oder verschieden sind und jeweils ein H- oder Halogenatom, eine NO_{z}-oder C,-Cₛ-Alkoxygruppe, einen geraden oder verzweigten Alkylrest mit 1 bis 6 C-Atomen oder eine bedeuten ;
M ein polyvalentes Metall bedeutet ; und
n eine ganze Zahl 2 oder 3 bedeutet.

Das obige Metallsalz einer Nitrobenzoesäure bewirkt sowohl eine sehr gute Farbentwicklung als auch überlegene Stabilität des Aufzeichnungsbildes, so daß es als Farbentwicklungsmittel verwendet werden kann und/oder die Stabilität in Kombination mit anderen Farbentwicklungsmitteln verbessern kann.

Bezüglich anderer Farbentwicklungsmittel als der Metallsalze der Nitrobenzoesäure, die erfindungsgemäß verwendet werden, gibt es keine besonderen Beschränkungen, aber die Effekte dieser Erfindung sind erheblich, wenn als Farbentwicklungsmittel monophenolische 4-Hydroxyphenylverbindungen und/ oder Phthalsäuremonoester verwendet werden.

Sie bieten mehrere Vorteile, z. B. verbessern sie die Qualität der wärmeempfindlichen Aufzeichnungsblätter beträchtlich, bewirken klare Aufzeichnung mit hoher Bilddichte, kein Anhaften von Rückständen am Thermokopf, kein Kleben des wärmeempfindlichen Aufzeichnungsblattes am Thermokopf, überlegene Aufzeichnungsqualität, geringere Farbbildung des Hintergrundes im Verlauf der Zeit, usw.

Beispiele für monophenolische 4-Hydroxyphenylverbindungen, sind 4-Hydroxybenzoesäureester, beispielsweise 4-Hydroxybenzoesäurepropylester, 4-Hydroxybenzoesäureisopropylester, 4-Hydroxybenzoesäurebutylester, 4-Hydroxybenzoesäureisobutylester, 4-Hydroxybenzoesäurebenzylester, 4-Hydroxybenzoesäuremethylbenzylester, usw. ; 4-Hydroxyphthalsäurediester, beispielsweise 4-Hydroxyphthalsäuredimethylester, 4-Hydroxyphthalsäurediisopropylester, 4.Hydroxyphthalsäuredibenzylester, 4-Hydroxyphthalsäuredihexylester usw. ; 4-Hydroxyacetophenon ; p-Phenylphenol ; Benzyl-4-hydroxyphenylace- tat; p-Benzylphenol ; 4-Hydroxyphenyl-4'-n-sulfon, 4-Hydroxyphenyl-4'-n-butyloxyphenylsulfon, 4-Hydroxyphenyl-4'-n-hexyloxyphenylsulfon, 4-Hydroxyphenyl-4'-n-octyloxyphenylsulfon, 4-Hydroxyphenyl-4'-n-decyloxyphensulfon, 4-Hydroxyphenyl-4'-n-dodecyloxyphenylsulfon, 4-Hydroxyphenyl-4'-benzyloxyphe- nylsulfon, 4-Hydroxyphenyl-4'-p-isopropylbenzyloxyphenylsulfon, 4-Hydroxyphenyl-4'-β-phenäthyloxyphe- nylsulfon, 4-Hydroxyphenyl-4'-β-äthoxyäthyloxyphenylsulfon, 4-Hydroxyphenyl-4'-β-butoxyäthyloxyphenyl- sulfon, 4-Hydroxyphenyl-4'-ß-phenoxyäthyloxyphenylsulfon, 4-Hydroxyphenyl-4'-o-chlorbenzoyloxyphe- nylsulfon, 4-Hydroxyphenyl-4'-β-t-butylbenzoyloxyphenylsulfon, 4-Hydroxyphenyl-4'-β-t-octylbenzoyloxy- phenylsulfon, 4-Hydroxyphenyl-4'-lauroyloxyphenylsulfon, 4-Hydroxyphenyl-4'-decanoyloxyphenylsulfon, 4-Hydroxyphenyl-4'-myristoyloxyphenylsulfon, 4-Hydroxyphenyl-4'-stearyloxyphenylsulfon, 4-Hydroxyphenyl-4'-ß-phenoxypropionyloxyphenylsulfon, 4-Hydroxyphenyl-4'-hexadecylsulfonyloxyphenyisulfon, 4-Hydroxyphenyl-4'-decylsulfonyloxyphenylsulfon, 4-Hydroxyphenyl-4'-p-toluensulfonyloxyphenylsulfon, 4-Hydroxyphenyl-4'-p-isopropylbenzensulfon/oxyphenylsulfon, 4-Hydroxyphenyl-4'-(4-p-t-butylphenoxybu- tyloxy)phenylsulfon, 4-Hydroxyphenyl-4'-(4-p-t-Amylphenoxybutyloxy)phenylsulfon, 4-Hydroxyphenyl-4'-(5-p-t-butylphenoxyamyloxy)phenylsulfon, 4-Hydroxyphenyl-4'-(6-p-t-butylphenoxyhexylo- xy)phenylsulfon und dergleichen. Typische Beispiele für Phthalsäuremonoester sind Phthalsäuremonophenylester, Phthalsäuremonobenzylester, Phthalsäuremonocyclohexylester, Phthalsäuremonomethylphenylester, Phthalsäuremonoäthylphenylester, Phthalsäuremonoalkylbenzylester, Phthalsäuremonohalogenbenzylester, Phthalsäuremonoalkoxybenzylester und dergleichen.

Solche Farbentwicklungsmittel sind in bezug auf die grundsätzlich erforderliche Qualität überlegen, haben aber einen Nachteil, daß sie in bezug auf die Stabilität gegenüber öligen Materialien den Bisphenolverbindungen, die bisher gewöhnlich verwendet wurden, unterlegen sind.

Beispiele für Bisphenolverbindungen sind 4,4'-Isopropylidendiphenol (Bisphenol A) ; 4,4'-(1-Methyl- n-hexyliden)-diphenol ; 4,4'-Cyclohexylidendiphenol ; 4,4'-Thiobis-(4-tertiärbutyl-3-methylphenol) und dergleichen. Diese Farbentwicklungsmittel, die auch in Kombination und bei schwacher Farbbildung verwendet werden, sind in bezug auf die Stabilität gegenüber öligen Materialien nicht zufriedenstellend.

Die oben erwähnte Stabilität gegenüber öligen Materialien wird aber bei Verwendung in Kombination mit den erfindungsgemäßen Metallsalzen der Nitrobenzoesäure in großem Maße verbessert.

Erfindungsgemäß brauchbare farblose oder schwach farbige chromogene Farbstoffe gibt es viele, und sie sind nicht besonders beschränkt.

Typische Beispiele für farblose chromogene Fluoranfarbstoffe sind : 3-Diäthylamino-6-methyl-7-anilinofluoran (schwarz), 3-(N-Äthyl-para-toluidino)-6-methyl-7-anilinofluoran (schwarz), 3-Diäthylamino-6-methyl-7-(ortho, paradimethylanilino)-fluoran (schwarz), 3-Pyrolidino-6-rhethyl-7-anilinofluoran (schwarz), 3-Piperidino-6-methyl-7-anilinofluoran (schwarz), 3-(n-Cyclohexyl-n-methylamino)-6-methyl-7-anilinfluoran (schwarz), 3-Diäthylamino-7-(metha-trifluormethylanilino)-fluoran (schwarz), 3-Diäthylami- no-6-methylchlorfluoran (rot), 3-Diäthylamino-6-methylfluoran (rot), 3-Cyclohexylamino-6-chlorfluoran (orange).

Die folgenden Farbstoffe von den eine schwarze Farbe entwickelnden Fluoranfarbstoffen ergenen ein wärmeempfindliches Aufzeichnungsblatt mit ein wenig geringer Bilddichte : 3-Diäthylamino-6-methyl-(para-chloranilino)fluoran, 3-Diäthylamino-7-(ortho-chloranilino)fluoran, 3-(N-äthyl-P-toluidino)-6-methyl-7-anilinofluoran, 3-Dibutylamino-6-methyl-(ortho-chloranilino)fluoran, 3-(N-äthyl-isoamyl)-6-methyl-anilinofluoran usw.

Aber die Bilddichte und die Stabilität gegenüber der Einwirkung öliger Materialien werden durch Zugabe der erfindungsgemäßen Metallsalzderivate der Nitrobenzoesäure verbessert. Außer den Fluoranfarbstoffen können erfindungsgemäß auch andere basische farblose chromogene Farbstoffe verwendet werden. Solche basischen farblosen Farbstoffe sind beispielsweise : Kristallviolett-Lacton, Methylviolett-Lacton, 3-(4-Diäthylamino-2-äthoxyphenyl)-3-(1-äthyl-2-methylindol-3-yl)4-azaphtalid, 3-(4-Diäthyiamino-2-äthoxyphenyl)-3-(1-äthyl-2-methylindol-3-yl)-7-azaphthalid und dergleichen. Bei solchen basischen farblosen Farbstoffen tritt bei Verwendung der monophenolischen 4-Hydroxyphenylverbindungen oder Phthalsäuremonoester als Farbentwicklungsmittel ein Thermochromie-Phänomen auf, bei dem das Farbbild sofort oder langsam verlöscht. Daher kann man bei wärmeempfindlichen Aufzeichnungsblättern diese Farbstoffe nicht verwenden. Es wurde aber gefunden, daß dieses Thermochromie-Phänomen durch Verwendung der erfindungsgemäßen Metallsalzderivate der Nitrobenzoesäure beseitigt wird, wodurch man die obigen basischen farblosen Farbstoffe verwenden kann.

Bei Verwendung der erfindungsgemäßen Metallsalzderivate der Nitrobenzoesäure als organisches Farbentwicklungsmittel zusammen mit mindestens einer Substanz aus der Gruppe Kristallviolettlacton, Fluoren-leuko-farbstoff und Azaphthalid-leukofarbstoff erhält man eine überlegene Stabilität gegenüber öligen Materialien.

In den letzten Jahren sind basische farblose oder schwach farbige chromogene Farbstoffe, die das Licht des ultravioletten Bereichs (insbesondere das Licht des nahen ultraroten Bereichs) durch eine Schmelzreaktion bei der Wärmeeinwirkung absorbieren, entwickelt worden. Solche Farbstoffe werden erfindungsgemäß vorteilhaft verwendet.

Fluoren-leuko-farbstoffe der allgemeinen Formeln (111) oder (IV) sind besonders überlegen unter den obigen basischen farblosen oder schwach farbigen chromogenen Farbstoffen.

Die erfindungsgemäßen Metallsalze der Nitrobenzoesäure sind als organische Farbentwicklungsmittel sehr vorteilhaft. Sie zeichnen sich dadurch aus, daß sie die ultraroten Strahlen stärker als andere organische Farbentwicklungsmittel absorbieren und eine überlegene Stabilität gegenüber öligen Materialien bewirken.

Die kombinierte Verwendung von einem Fluoren-leuko-farbstoff der Formeln (111) oder (IV) und einem der oben genannten anderen basischen farblosen Farbstoffe ergibt ein farbiges Bild im Gebiet vom sichtbaren bis zum ultraroten Licht.

Typische Beispiele für erfindungsgemäße Metallsalzderivate der Nitrobenzoesäure der allgemeinen Formeln (I) oder (11) sind Metallsalze der 4-Nitrobenzoesäure, 3-Nitrobenzoesäure, 3,4-Dinitrobenzoesäure, 4-Nitro-3-methylbenzoesäure, 4-Nitro-5-methylbenzoesäure, 3,5-Dinitrobenzoesäure, 2-Benzoyl-4-nitrobenzoesäure, 2-Benzoyl-3-nitrobenzoesäure, 4-t-Butyl-3-Nitrobenzoesäure, 4-t-Butyl-3,5-dinitrobenzoesäure, 3-Nitro-4-methylbenzoesäure, 3-Nitro-5-methylbenzoesäure, 3-Nitro-2-methylbenzoesäure, 4-Nitro-5-chlorbenzoesäure, 4-Nitro-2-chlorbenzoesäure, 4-Nitro-5-chlorbenzoesäure, 3-Nitro-4-chlorbenzoesäure, 3-Nitro-5-chlorbenzoesäure, usw., bevorzugt sind die Metallsalze der 3-Nitrobenzoesäure und der 4-Nitrobenzoesäure.

Geeignete Metalle sind polyvalente Metalle, wie Zink, Calcium, Magnesium, Aluminium, Barium und Blei, vorzugsweise Zink, Calcium und Magnesium.

Wenn in den allgemeinen Formeln I und II die Reste R₁, R₂, R₃, R₄ ein Halogenatom bedeuten, so handelt es sich dabei vorzugsweise um ein Chlor- oder Bromatom. Wenn die obigen Reste R₁₋₄ einen Alkylrest darstellen, dann ist dies vorzugsweise eine H₃C, H₅C₂-, H₇C₃-, iso-H₇C₃, tert.-H₉C₄- oder H₁₁C₅-Gruppe.

Die Metallsalze der Nitrobenzoesäuren können einzeln oder in Mischung verwendet werden.

Das oben erwähnte organische Farbentwicklungsmittel, der oben erwähnte organische farblose chromogene Farbstoff und das Metallsalzderivat der Nitrobenzoesäure werden mittels einer Mahlvorrichtung wie Kugelmühle, Reibemühle, Sandschleifmaschine usw. oder mittels einer geeigneten Emulgiermaschine bis zu einer Teilchengröße von mehreren Mikron oder kleiner zermahlen.

Hierzu gibt man verschiedene Additive, je nach Zweckbestimmung, um die Beschichtungsmasse zu erzeugen. Die Additive, die erfindungsgemäß verwendet werden können, sind z. B. folgende : Bindemittel, wie Polyvinylalkohol, modifizierter Polyvinylalkohol, Hydroxyäthylzellulose, Methylzellulose, Stärke, Styrol-Maleinsäureanhydrid-Copolymere, Vinylazetat-Maleinsäureanhydrid-Copolymere, Styrol-Butadien-Copolymere usw. ; anorganische oder organische Füllstoffe wie Kaolin, gebrannter Kaolin, Diatomeenerde, Talk, Titandioxyd, Kalziumcarbonat, Magnesiumcarbonat, Aluminiumhydroxid usw. ; Trennmittel wie Metallsalze von Fetfsäuren ; Gleitmittel wie Wachse ; UV-Absorptionsmittel der Benzophenon-und Triazolreihe ; wasserfest machende Mittel wie Glyoxal usw. ; Dispergiermittel, Antischaummittel usw. Das gewünschte wärmeempfindliche Blatt wird erhalten, indem man diese Beschichtungsfarbe auf ein Papier oder auf verschiedene Filme aufträgt.

Die Menge der erfindungsgemäßen Metallsalzderivate der Nitrobenzoesäure und die Art sowie die Menge der anderen Bestandteile, die je nach dem gewünschten Effekt und der Eignung für Aufzeichnungszwecke bestimmt werden, sind nicht besonders beschränkt.

Bei kombinierter Verwendung von einem Metallsalzderivat der Nitrobenzoesäure und einem anderen Farbentwicklungsmittel ist es im allgemeinen vorteilhaft, 1-bis 8 Gew.-Teile des Metallsalzderivates der Nitrobenzoesäure, 3 bis 10 Gew.-Teile des anderen organischen Farbentwicklungsmittels und 1 bis 20 Gew.-Teile Füllstoff, bezogen auf 1 Gew.-Teil des basischen farblosen oder schwach farbigen chromogenen Farbstoffes zu verwenden, und 10 bis 25 Gew.-Teile Bindemittel, bezogen auf den Gesamtfeststoffgehalt, zu verwenden. Und bei Verwendung des Metallsalzderivats der Nitrobenzoesäure als organisches Farbentwicklungsmittel ist es im allgemeinen vorteilhaft, 1 bis 8 Gew.-Teile des Metallsalzderivates der Nitrobenzoesäure und 1 bis 20 Gew.-Teile Füllstoff, bezogen auf 1 Gew.-Teil des basischen farblosen oder schwach farbigen chromogenen Farbstoffes zu verwenden, und 10 bis 25 Gew.-Teile Bindemittel, bezogen auf den Gesamtfeststoffgehalt, zu verwenden.

Die Erfindung wird anhand der nachfolgenden Beispiele näher erläutert.

Als Abkürzung für « Gewichtsteile »wird « Teile verwendet.

### Beispiel I

Lösung A (Farbstoffdispersion) :
3-Diäthylamino-6-methyl-(para-chloranilino)fluoran 1,5 Teile
10%-ige wässrige Lösung von Polyvinylalkohol 3,4 Teile
Wasser 1,9 Teile

Lösung B (Dispersion eines Farbentwicklungsmittels) :
p-Hydroxybenzoesäurebenzylester 6,0 Teile
Zinkstearat 1,5 Teile
10 %-ige Lösung von Polyvinylalkohol 18,8 Teile
Wasser 11,2 Teile

Lösung C (Dispersion)
Jede der Chemikalien der Tabelle 2 1,0 Teil
10%-ige wässrige Lösung von Polyvinylalkohol 2,5 Teile
Wasser 1,5 Teile

Die Lösungen der obigen Zusammensetzungen wurden in einer Kugelmühle einzeln bis zur Teilchengröße von 3 Mikron vermahlen.

Die Lösungen wurden dann in dem in Tabelle 1 angegebenen Verhältnis miteinander vermischt ; man erhält dabei wärmeempfindliche Beschichtungsfarben.

Diese Beschichtungsfarben wurden in einer Beschichtungsmenge von 6,0 g/m² auf ein Basispapier mit einem Gewicht von 50 g/m² aufgetragen, getrocknet und superkalandriert, um eine Glätte von 200 bis 300 Sekunden einzustellen. Die erhaltenen, eine schwarze Farbe bildenden wärmeempfindlichen Aufzeichnungsblätter wurden hinsichtlich ihrer Qualität und ihres Verhaltens geprüft, die Ergebnisse sind in Tabelle 2 zusammengefaßt.

### Anmerkungen :

(1.) Bilddichte : Ein Voll-Maskendruck wird unter den Bedingungen der GIII-Methode mit einer Faksimiliermaschine CP 6 000 (von TOSHIBA CORPORATION) aufgezeichnet und mit einem Macbeth-Dichtmesser (Typ RD-104), Verwendung des Amber-Filters, unten unter gleichen Bedingungen gemessen) wird die Bilddichte bestimmt.
(2.) Bilddichte nach der Behandlung mit Öl : Man nimmt Rizinusöl mit einer Spritze auf. Ein Tropfen Rizinusöl (0,8 mg) wird aus der Spritzennadel gedrückt, auf einer Fläche von 40 cm² ausgebreitet und mit einem Gummistempel (1 cm x 1,5 cm) auf die Aufzeichnungs-Oberfläche bei der obigen Messung (1) übertragen. Die Bilddichte der behandelten Fläche wird nach 7-tägigem Stehenlassen mit einem Macbeth-Dichtmesser gemessen.
(3.) Restprozent der Bilddichte =
(4.) Weißgrad des Hintergrundes. Bilddichte des nicht mit Aufzeichnungen versehenen Teils wird mit einem Macbeth-Dichtmesser gemessen.
(5.) Weißgrad des Hintergrundes nach der Behandlung mit Öl. Das Rizinusöl wird in der gleichen Weise wie bei der obigen Messung (2.) auf den nicht mit Aufzeichnungen versehenen Teil übertragen. Die Bilddichte der behandelten Fläche wird nach 3-tägigem Stehenlassen mit einem Macbeth-Dichtmesser gemessen.
(6.) Weißgrad des Hintergrundes nach der Behandlung bei 60 °C und 45 % relativer Luftfeuchtigkeit.

Ein nicht mit Aufzeichnungen versehenes Material wird 24 Stunden lang bei 60 °C und 45 % relativer Luftfeuchtigkeit stehengelassen und dann mit einem Macbeth-Dichtmesser gemessen.

Wie aus der Tabelle 2 ersichtlich ist, war bei den erfindungsgemäßen Beispielen, bei denen Metallsalzderivate der Nitrobenzoesäure verwendet wurden, sogar bei 7-tägigem Stehenlassen nach der Verschmutzung mit Rizinusöl das Aufzeichnungsbild sehr stabil, d. h. die Restbilddichte betrug mehr als 80%.

Insbesondere weisen die erfindungsgemäßen Beispiele, bei denen das Zinksalzderivat einer Nitrobenzoesäure verwendet wird, eine hohe Restbilddichte sogar bei Verschmutzung mit Öl auf.

### Beispiel 2

Es wurde eine andere Lösung B, bei der die gleiche Menge 4-Hydroxyphthalsäuremonobenzylester anstatt des 4-Hydroxybenzoesäurebenzylesters in der Lösung B (Farbentwicklungsmittelsdispersion) des Beispiels 1. verwendet wurde, hergestellt und mit Calciumcarbonat-Dispersion und den Lösungen A und C im Gewichtsverhältnis der Tabelle 3 vermischt.

Die Prüfungsergebnisse der Qualität und Eignung der eine schwarze Farbe entwickelnden wärmeempfindlichen Aufzeichnungsblätter, die in gleicher Weise wie im Beispiel 1 unter Verwendung der obigen Dispersionen hergestellt wurden, sind in Tabelle 4 zusammengefaßt.

Wie in der Tabelle 4 ersichtlich ist, weisen die erfindungsgemäßen Metallsalzderivate der Nitrobenzoesäure sogar bei Verwendung von Phthalsäuremonobenzylester als Farbentwicklungsmittel überlegene Effekte auf.

### Beispiel 3

Lösung A (Farbstoffdispersion) :
3-(N-Äthyl-n-isoamyl)amino-6-methyl-7-anilinofluoran 1,5 Teile
10%-ige wässrige Lösung von Polyvinylalkohol 3,4 Teile
Wasser 1,9 Teile

Lösung B (Dispersion eines Farbentwicklungsmittets):
Jedes Farbentwicklungsmittel der Tabelle 5 6,0 Teile
p-Benzyloxybenzoesäurebenzylester 3,0 Teile
Zinkstearat 1,5 Teile
10%-ige Lösung von Polyvinylalkohol 26,3 Teile
Wasser 15,7 Teile

Lösung C (Dispersion)
Zinksalzderivat von Nitrobenzoesäure 1,0 Teil
10%-ige wässrige Lösung von Polyvinylalkohol 2,5 Teile
Wasser 1,5 Teile

Die Lösungen der obigen Zusammensetzungen wurden in einer Kugelmühle einzeln bis zur Teilchengröße von 3 Mikron vermahlen.

Die Lösungen wurden dann in dem in der folgenden Tabelle angegebenen Verhältnis miteinander vermischt ; man erhält dabei wärmeempfindliche Beschichtungsfarben.

Die Prüfungsergebnisse der Qualität und Eignung der eine schwarze Farbe entwickelnden wärmeempfindlichen Aufzeichnungsblätter, die in gleicher Weise wie im Beispiel 1 unter Verwendung der obigen Dispersionen hergestellt wurden, sind in Tabelle 5 zusammengefaßt.

Wie aus Tabelle 5 ersichtlich ist, ergeben die erfindungsgemäßen Beispiele, die das Zinksalz einer Nitrobenzoesäure in der Beschichtungsmasse verwenden, ein Aufzeichnungsbild überlegener Stabilität, insbesondere bei Verwendung von 4-Hydroxybenzoesäureester oder Phthalsäuremonoester als Farbentwicklungsmittel.

### Beispiel 4

Lösung A (Farbstoffdispersion) :
3-Diäthylamino-6-methyl-7-anilinofluoran 2,0 Teile
10%-ige wässrige Lösung von Polyvinylalkohol 4,6 Teile
Wasser 2,5 Teile

Lösung B (Dispersion eines Farbentwicklungsmittels) :
Jedes Farbentwicklungsmittel in der Tabelle 6 6 Teile
10 %-ige wässrige Lösung von Polyvinylalkohol 18,8 Teile
Wasser 11,2 Teile

Die Lösungen der obigen Zusammensetzungen wurden in einer Reibungsmühie einzeln bis zur Teilchengröße von 3 Mikron vermahlen.

Die Lösungen wurden dann im Verhältnis der folgenden Tabelle miteinander vermischt ; man erhält dabei wärmeempfindliche Beschichtungsfarben.

Zusammensetzung der Beschichtungsfarben im Beispiel 4.

Die Prüfungsergebnisse der Qualität und Eignung der eine schwarze Farbe entwickelnden wärmeempfindlichen Aufzeichnungsblätter, die in gleicher Weise wie im Beispiel 1 unter Verwendung der obigen Dispersionen hergestellt wurden, sind in Tabelle 6 zusammengefaßt.

Wie aus Tabelle 6 ersichtlich ist, erhält man mit einem Metallsalz einer Nitrobenzoesäure als Farbentwicklungsmittel ein Aufzeichnungsbild, das auch gegenüber der Einwirkung öliger Materialien stabil ist.

### Beispiel 5

Lösung A (Farbstoffdispersion) :
Jeder Farbstoff der Tabelle 7 2,0 Teile
10 %-ige wässrige Lösung von Polyvinylalkohol 4,6 Teile
Wasser 2,5 Teile

Lösung B (Dispersion eines Farbentwicklungsmittels) :
Jedes Farbentwicklungsmittel der Tabelle 7 6 Teile
10 %-ige wässrige Lösung von Polyvinylalkohol 18,8 Teile
Wasser 11,2 Teile

Die Lösungen der obigen Zusammensetzungen wurden in einer Reibungsmühle einzeln bis zur Teilchengröße von 3 Mikron vermahlen.

Die Lösungen wurden dann in dem in der folgenden Tabelle angegebenen Verhältnis miteinander vermischt ; man erhält dabei wärmeempfindliche Beschichtungsfarben.

Die Prüfungsergebnisse über die Qualität und Eignung der eine schwarze Farbe entwickelnden wärmeempflindlichen Aufzeichnungsblätter, die in gleicher Weise wie im Beispiel 1 unter Verwendung der obigen Dispersionen hergestellt wurden, sind in Tabelle 7 zusammengefaßt. (Siehe Tabelle 7 Seite 13 f.)

Wie aus der Tabelle 7 ersichtlich ist, erhält man mit einem Metallsalzderivat der Nitrobenzoesäure als Farbentwickungsmittel in Kombination mit Kristallviolettlacton, Fluoren-leukofarbstoff oder Azaphthalid-leukofarbstoff ein Aufzeichnungsbild, das gegenüber der Einwirkung öliger Materialien sehr stabil ist.

### Beispiel 6

Lösung A (Farbstoffdispersion):
3-Diäthylamino-6-methyl-7-anilinofluoran 1,8 Teile
10 %-ige wässrige Lösung von Polyvinylalkohol 4,6 Teile
Wasser 2,5 Teile

Lösung B (Farbstoffdispersion 2) :
Fluoren-leukofarbstoff der Formel III 0,9 Teile
10%-ige wässrige Lösung von Polyvinylalkohol 2,3 Teile
Wasser 1,3 Teile

Lösung C (Dispersion eines Farbentwicklungsmittels) :
Jedes Farbentwicklungsmittel der Tabelle 8 6 Teile
10 %-ige wässrige Lösung von Polyvinylalkohol 18,8 Teile
Wasser 11,2 Teile

Die Lösungen der obigen Zusammensetzungen wurden in einer Reibungsmühle einzeln bis zur Teilchengröße von 3 Mikron vermahlen.

Die Lösungen wurden dann in dem in der folgenden Tabelle angegebenen Verhältnis miteinander vermischt ; man erhält dabei wärmeempfindliche Beschichtungsfarben.

Zusammensetzungen der Beschichtungsfarben im Beispiel 6.

Die Prufüngsergebnisse der Qualität und Eignung der eine schwarze Farbe entwickelnden wärmeempflindlichen Aufzeichnungsblätter, die in gleicher Weise wie im Beispiel 1 unter Verwendung der obigen Dispersionen hergestellt wurden, sind in Tabelle 8 zusammengefaßt. (Siehe Tabelle 8 Seite 15 f.)

Wie aus Tabelle 8 ersichtlich ist, erreicht man bei Verwendung eines Fluoren-leukofarbstoffes der Formeln (III) oder (IV) eine bessere Absorption des nahen ultraroten Lichtes und ein stabileres Bild gegenüber der Einwirkung öliger Materialien als mit anderen Farbentwicklungsmitteln.

### Anmerkung

(7) Reflexionsgrad des ultravioletten Lichtes :

Die wärmeempfindlichen Aufzeichnungsblätter wurden bei einer Pulsbreite von 4,0 Millisekunden und einer angelegten Spannung von 30 Volt mit einem Bar-Cord-Drucker bedruckt.

Der Reflexionsgrad des aufgezeichneten Bildes wurde mit einem Spektrophotometer (bei einer Wellenlänge von 800 nm) gemessen.

Ein niedrigerer Reflexionsgrad zeigt einen besseren Effekt.

## Patentansprüche

1. Wärmeempfindliches Aufzeichnungsblatt mit einer Farbbildungsschicht, die einen basischen farblosen oder schwach farbigen chromogenen Farbstoff und ein organisches Farbentwicklungsmittel enthält, dadurch gekennzeichnet, daß das Farbentwicklungsmittel mindestens ein Metallsalz einer Nitrobenzoesäure der allgemeinen Formeln (I) oder (11) enthält : worin Rᵢ, R₂, R₃ und R₄ gleich oder verschieden sind und jeweils ein H- oder Halogenatom, eine N0₂-oder C₁-C₆-Alkoxygruppe, einen geraden oder verzweigten Alkylrest mit 1 bis 6 C-Atomen oder eine bedeuten ;
M ein polyvalentes Metall bedeutet ; und
n eine ganze Zahl 2 oder 3 bedeutet.

2. Wärmeempfindliches Aufzeichnungsblatt nach Anspruch 1, dadurch gekennzeichnet, daß man als organisches Farbentwicklungsmittel das Metallsalz der Nitrobenzoesäure verwendet.

3. Wärmeempfindliches Aufzeichnungsblatt nach einem der Ansprüche 1 und 2, dadurch gekennzeichnet, daß M in den allgemeinen Formeln (I) oder (11) mindestens ein Metall aus der Gruppe Zink, Calcium und Magnesium ist.

4. Wärmeempfindliches Aufzeichnungsblatt nach einem der Ansprüche 1-3 dadurch gekennzeichnet, daß das Metallsalz der Nitrobenzoesäure ein Metallsalz der 4-Nitrobenzoesäure ist.

5. Wärmeempfindliches Aufzeichnungsblatt nach einem der Ansprüche 1-3, dadurch gekennzeichnet, daß man als organisches Farbentwicklungsmittel das Metallsalz der Nitrobenzoesäure und als basischen farblosen oder schwach farbigen chromogenen Farbstoff mindestens eine Substanz aus der Gruppe Kristallviolettlacton, Azaphthalid-leukofarbstoff und Fluoren-leukofarbstoff der allgemeinen Formeln (III) oder (IV) verwendet :
(Siehe Formeln Seite 17 f.)

6. Wärmeempflindliches Aufzeichnungsblatt nach einem der Ansprüche 1-3, dadurch gekennzeichnet, daß die Farbbildungsschicht 1 bis 8 Gewichtsteile Metallsalz der Nitrobenzoesäure, 1 bis 20 Gewichtsteile Füllstoff, bezogen auf 1 Gewichtsteil des basischen farblosen oder schwach farbigen chromogenen Farbstoffes, und 10 bis 25 Gewichtsteile Bindemittel, bezogen auf den Gesamtstoffgehalt, enthält.

7. Wärmeempfindliches Aufzeichnungsblatt nach einem der Ansprüche 1-3, dadurch gekennzeichnet, daß man als organisches Farbentwicklungsmittel noch mindestens eine andere Substanz als das Metallsalz der Nitrobenzoesäure verwendet.

8. Wärmeempfindliches Aufzeichnungsblatt nach Anspruch 7, dadurch gekennzeichnet, daß man als organisches Farbentwicklungsmittel mindestens eine Substanz aus der Gruppe der monophenolischen 4-Hydroxyphenylverbindungen und Phthalsäuremonoester verwendet.

9. Wärmeempfindliches Aufzeichnungsblatt nach Anspruch 7 oder 8, dadurch gekennzeichnet, daß die Farbbildungsschicht 1 bis 8 Gewichtsteile Metallsalz der Nitrobenzoesäure, 3 bis 10 Gewichtsteile des anderen organischen Farbentwicklungsmittels und 1 bis 20 Gewichtsteile Füllstoff, bezogen auf 1 Gewichtsteil des basischen farblosen oder schwach farbigen chromogenen Farbstoffes, und 10 bis 25 Gewichtsteile Bindemittel, bezogen auf den Gesamtfeststoffgehalt, enthält.

10. Verfahren zur Herstellung eines wärmeempfindlichen Aufzeichnungsblattes gemäß einem der Ansprüche 1-9, wobei man auf die Oberfläche eines Trägers eine Beschichtung aufträgt, die durch Einzel-Feinvermahlung und Feindispergierung eines farblosen chromogenen Farbstoffes und eines Farbentwicklungsmittels, anschließendes Vermischen der erhaltenen Dispersion und Zugabe von Bindemitteln, Füllstoffen, Sensibilisierungsmitteln, Gleitmitteln und anderen Hilfsmitteln erhältlich ist, dadurch gekennzeichnet, daß man in der Beschichtungsmasse ein Metallsalz einer Nitrobenzoesäure der allgemeinen Formeln (I) oder (11), als organisches Farbentwicklungsmittel allein oder in Kombination mit einem anderen Farbentwicklungsmittel verwendet.

11. Verwendung mindestens eines Metallsalzes einer Nitrobenzoesäure der allgemeinen Formeln (I) oder (11) nach einem der Ansprüche 1-4 als Zusatz zu Beschichtungsmassen für wärmeempfindliche Aufzeichnungsmaterialien.

## Claims

1. Heat-sensitive recording sheet having a colour forming layer comprising a colourless basic dyestuff or a weakly coloured chromogenic dyestuff and an organic colour-developing agent, characterized in that said colour-developing agent contains at least one metal salt of a nitrobenzoic acid having the general formula (I) or (II) : wherein Rₗ, R₂, R₃ and R₄ are the same or different and represent individually H or a halogen group, N0₂ or a C₁-C₆-alkoxy group, a straight or branched alkyl group having 1 to 6 carbon atoms or
M represents a polyvalent metal ; and
n represents an integer of 2 or 3.

2. Heat-sensitive recording sheet according to Claim 1, characterized in that said metal salt of nitrobenzoic acid is used as said organic colour developing agent.

3. Heat-sensitive recording sheet according to Claims 1 and 2, characterized in that M in the general formula (I) or (II) is at least one metal selected from the group consisting of zinc, calcium and magnesium.

4. Heat-sensitive recording sheet according to Claims 1 to 3, characterized in that said metal salt of nitrobenzoic acid is a metal salt of 4-nitrobenzoic acid.

5. Heat-sensitive recording sheet according to one of the Claims 1 to 3, characterized in that said metal salt of nitrobenzoic acid is used as said organic colour-developing agent, and at least one substance selected from the group consisting of crystal violet lactone, azaphthalide type leuco dyestuff and fluorene type leuco dyestuff having the general formula (III) or (IV) is used as said colourless basic dyestuff or as said weakly coloured chromogenic dyestuff :

6. Heat-sensitive recording sheet according to one of Claims 1 to 3, characterized in that said colour forming layer contains 1 to 8 parts by weight of said metal salt of nitrobenzoic acid, 1 to 20 parts by weight of filler per one part by weight of said colourless basic dyestuff or said weakly coloured chromogenic dyestuff and 10 to 25 parts by weight of binder per total solid content.

7. Heat-sensitive recording sheet according to one of Claims 1 to 3, characterized in that at least one substance other than the metal salt of nitrobenzoic acid is used as said organic colour-developing agent.

8. Heat-sensitive recording sheet according to Claim 7, characterized in that at least one substance selected from the group consisting of monophenolic 4-hydroxyphenyl compound and phthalic acid monoester is used as said organic colour-developing agent.

9. Heat-sensitive recording sheet according to Claims 7 or 8, characterized in that said colour forming layer contains 1 to 8 parts by weight of the metal salt of nitrobenzoic acid, 3 to 10 parts by weight of the other organic colour-developing agent, 1-20 parts by weight of filler per one part by weight of said colourless basic dyestuff or said weakly coloured chromogenic dyestuff and 10-25 parts by weight of binder per total solid content.

10. A process for the production of a heat-sensitive recording sheet according to one of Claims 1 to 9, wherein a coating composition, which is obtainable by individual fine milling and fine dispersing of a colourless chromogenic dyestuff and a colour developing agent, subsequent mixing of the obtained dispersion and addition of binders, fillers, sensitizing agents, lubricants and other additives, is applied to the surface of a carrier, characterized in that as an organic colour developing agent a metal salt of a nitrobenzoic acid having the general formula (I) or (II) is used alone or in combination with another colour developing agent in the coating composition.

11. The use of a metal salt of a nitrobenzoic acid of the general formula (I) or (II) according to one of Claims 1 to 4 as an additive for coating compositions for heat-sensitive recording materials.

## Revendications

1. Feuille thermosensible pour enregistrement, comportant une couche de formation de couleur qui i contient un colorant chromogène basique incolore ou faiblement coloré et un produit organique de développement de la couleur, caractérisée en ce que le produit de développement de la couleur contient au moins un sel métallique d'un acide nitrobenzoïque des formules générales (I) ou (II). dans lesquelles R₁ R₂, R₃ et R₄ sont identiques ou différents et désignent respectivement un atome H ou un atome d'halogène, un groupe N0₂ ou alcoxy contenant de 1 à 6 atomes C, un radical alcoyle à chaîne droite ou ramifiée contenant de 1 à 6 atomes C ou un groupe
M désigne un métal polyvalent ; et
n désigne un nombre entier 2 ou 3.

2. Feuille thermosensible pour enregistrement selon la revendication 1, caractérisée en ce que, comme produit organique de développement de la couleur, on emploie le sel métallique de l'acide nitrobenzoïque.

3. Feuille thermosensible pour enregistrement selon l'une des revendications 1 et 2, caractérisée en ce que, dans les formules générales (I) ou (II), M est au moins un métal du groupe zinc, calcium et magnésium.

4. Feuille thermosensible pour enregistrement selon la revendication 1-3, caractérisée en ce que le sel métallique de l'acide nitrobenzoïque est un sel métallique de l'acide nitro-4 benzoïque.

5. Feuille thermosensible pour enregistrement selon l'une des revendications 1-3, caractérisée en ce que, comme produit organique de développement de la couleur, on emploie le sel métallique de l'acide nitrobenzoïque et que, comme colorant chromogène basique incolore ou faiblement coloré, on emploie au moins une substance du groupe constitué par lactone violette cristalline, leucocolorant à base d'azaphtalide et leucocolorant fluoren des formules générales (III) ou (IV) :

6. Feuille thermosensible pour enregistrement selon l'une des revendications 1-3, caractérisée en ce que la couche de formation de la couleur contient de 1 à 8 parties en poids de sels métalliques de l'acide nitrobenzoïque, de 1 à 20 parties en poids de charge, rapporté à une partie en poids du colorant chromogène basique, incolore ou faiblement coloré, et de 10 à 20 parties en poids de liant, rapporté à la teneur totale en produit.

7. Feuille thermosensible pour enregistrement selon l'une des revendications 1-3, caractérisée en ce que, comme produit organique de développement de la couleur, on emploie encore au moins une autre substance que le sel métallique de l'acide nitrobenzoïque.

8. Feuille thermosensible pour enregistrement selon la revendication 7, caractérisée en ce que comme produit organique de développement de la couleur, on emploie au moins une substance du groupe des composés hydroxy-4 phényl monophénoliques et des monoesters de l'acide phtalique.

9. Feuille thermosensible pour enregistrement selon la revendication 7 ou 8, caractérisée en ce que la couche de formation de la couleur contient de 1 à 8 parties en poids de sel métallique de l'acide nitrobenzoïque, de 3 à 10 parties en poids de l'autre produit organique de développement de la couleur et de 1 à 20 parties en poids de charge, rapporté à 1 partie en poids du colorant chromogène basique incolore ou faiblement coloré et de 10 à 25 parties en poids de liant, rapporté à la teneur totale en produit solide.

10. Procédé de fabrication d'une feuille thermosensible pour enregistrement selon l'une des revendications 1-9, dans lequel on applique sur la surface d'un support un revêtement que l'on obtient par broyage fin individuel et dispersion fine d'un colorant chromogène incolore et d'un produit de développement de la couleur, puis mélange des dispersions obtenues et addition de liants, charges, produits de sensibilisation, lubrifiants et autres auxiliaires, caractérisé en ce que l'on emploie dans la masse de revêtement un-sel métallique d'un acide nitrobenzoïque des formules générales (I) ou (II), comme produit organique de développement de la couleur, seul ou en combinaison avec un autre produit de développement de la couleur.

11. Emploi d'au moins un sel métallique d'un acide nitrobenzoïque des formules générales (I) ou (II) selon une des revendications 1-4 comme additif aux masses de revêtement pour des produits thermosensibles pour enregistrement.
